# FASCICULE DE BREVET EUROPEEN

(11) **EP 0 835 945 B1**
(45) Date de publication et mention de la délivrance du brevet: **19.03.2003**
(21) Numéro de dépôt: 97402089.3
(22) Date de dépôt: 08.09.1997
(51) Int. Cl.: C22C 38/16, C22C 38/08, C21D 8/04

(54) **Tôle d'acier laminé à chaud pour emboutissage profond**
Warmgewalztes Stahlblech zum Tiefziehen
Hot rolled steel sheet for deep drawing

(30) Priorité: 19.09.1996 FR 9611413
(43) Date de publication de la demande: 15.04.1998
(73) Titulaire: SOLLAC (Société Anonyme), 92800 Puteaux (FR)
(72) Inventeur: Bano, Xavier, 13800 Istres (FR); Giraud, Christian, 13140 Miramas (FR)
(74) Mandataire: Plaisant, Sophie Marie

(56) Documents cités:
- EP-A- 0 320 003
- EP-A- 0 620 289
- DE-A- 2 133 744
- US-A- 4 080 225
- PATENT ABSTRACTS OF JAPAN vol. 096, no. 004, 30 avril 1996 & JP 07 316649 A (SUMITOMO METAL IND LTD), 5 décembre 1995,

## Description

La présente invention concerne une tôle d'acier laminé à chaud pour emboutissage profond, issue d'un train à bande.

Les propriétés de mise en forme des aciers sont importantes pour la réalisation de pièces embouties de formes complexes. Dans la gamme des produits plats laminés à chaud, dont les caractéristiques mécaniques sont obtenues par laminage contrôlé sur train à large bande, les aciers présentant les meilleures propriétés d'emboutissage sont les aciers dit 3C et 3C Ti.

Ces aciers ont des compositions contenant du carbone, du manganèse, du titane et présentent des teneurs en éléments d'addition très faibles permettant d'adoucir les propriétés mécaniques. Ils possèdent néanmoins des éléments gamagènes comme le carbone et le manganèse dont les teneurs sont suffisamment élevées pour avoir une température de transformation ferritique relativement basse, comme, par exemple, une température de transformation AR3 de 840°C pour une épaisseur de 4,5 mm. Il est nécessaire de laminer au-dessus de cette température, c'est-à-dire dans le domaine austénitique pour éviter de laminer dans le domaine biphasé austénite-ferrite, domaine de laminage qui dégrade les propriétés de mise en forme de l'acier.

D'autre part, les tôles réalisées avec ces aciers peuvent être revêtues en continu sur une ligne de galvanisation afin de les protéger contre la corrosion. Ce mode de revêtement conduit à soumettre les tôles à un cycle thermique qui provoque dans l'acier desdites tôles, par diffusion du carbone et de l'azote, une augmentation de la limite élastique de l'acier et une diminution de son allongement.

Le but de l'invention est de proposer une tôle d'acier présentant d'une part, des propriétés de mise en forme élevées pour l'emboutissage profond, et d'autre part, des propriétés mécaniques comparables après laminage à chaud et après galvanisation en continu.

L'invention a pour objet une tôle d'acier laminé à chaud pour emboutissage profond caractérisée en la composition pondérale suivante :
0,010%< carbone < 0,080%
0,1 < manganèse < 0,5%
0,02% < aluminium < 0,08%
silicium < 0,1%
phosphore < 0,04%
soufre < 0,025%
titane < 0,05%
azote < 0,009%
0,001% < bore < 0,01%
0,1 < cuivre < 0,8%
0,05% < nickel < 0,6%.

Une autre caractéristique de l'invention est :
- la teneur en nickel est sensiblement égale à la moitié de la teneur en cuivre.

L'invention concerne aussi un procédé de fabrication d'une tôle d'acier laminé à chaud pour emboutissage profond dans lequel la composition de l'acier est soumise après élaboration à:
- un laminage à chaud à une température supérieure à la température de transformation AR3,
- un refroidissement commençant dans un intervalle de temps inférieur à 10 secondes après le laminage à chaud, le refroidissement étant, d'une part, compris entre 3°C par seconde et 80°C par seconde, et, d'autre part, effectué jusqu'à une température comprise entre 600°C et 750°C.

Une autre caractéristique le l'invention est :
- le laminage à chaud est effectué à une température comprise dans un intervalle de 10°C à 120°C au-dessus de la température de transformation AR3.

La description qui suit et les figures annexées, le tout donné à titre d'exemple non limitatif, fera bien comprendre l'invention.

La figure 1 présente l'influence des teneurs en éléments carbone, bore, cuivre plus nickel sur l'abaissement du point de transformation AR3.

La figure 2 présente l'évolution de AR3 en fonction de la température de laminage pour un acier contenant 0,002% de bore et un acier ne contenant pas de bore.

La figure 3 présente l'évolution du traitement de la tôle dans son procédé de réalisation.

La tôle d'acier laminé à chaud pour emboutissage profond dont la composition est la suivante :
0,010%< carbone < 0,080%
0,1 < manganèse < 0,5%
0,02% < aluminium < 0,08%
silicium < 0,1%
phosphore < 0,04%
soufre < 0,025%
titane < 0,05%
azote < 0,009%
0,001% < bore < 0,01%
0,1 < cuivre < 0,8%
0,05% < nickel < 0,6%.
le reste étant du fer et des impuretés inhérentes à l'élaboration, permet l'obtention d'une microstructure ferrite cémentite homogène.

Le point de transformation est abaissé par les éléments cuivre, nickel et bore sans le durcissement de la structure.

La figure 1 présente l'influence des teneurs en éléments carbone, bore, cuivre plus nickel sur l'abaissement du point de transformation AR3.

L'ajout du nickel en teneur égale à la moitié de la teneur en cuivre est nécessaire pour atténuer les défauts de surface de la tôle.

Le cuivre et le nickel apportent à la tôle d'acier une amélioration de la résistance à la corrosion.

Le carbone, à une teneur inférieure à 0,08%, permet d'obtenir de bonnes propriétés de mise en forme. La faiblesse de la teneur en carbone assure une limitation du durcissement de la matrice du fait d'un faible taux de phases carburées.

Le titane a pour fonction principale de se combiner avec l'azote pour former des précipités de nitrure de titane très stables au cours de la solidification de l'acier. Le titane en sur stoechiométrie (3,4<Ti/N<10) précipite au cours du refroidissement sous forme de carbure de titane et piège ainsi une partie du carbone dans l'acier. Le rapport Ti/N doit rester inférieur à 10 pour éviter le durcissement par précipitation de carbure de titane.

La teneur en titane doit donc être limitée pour éviter le durcissement par les précipités. En teneur élevée dans l'intervalle indiqué, le titane précipité sous forme de TIC peut être un avantage pour des aciers pour émaillage car il permet la conservation des propriétés mécaniques après la mise en forme de la tôle et le traitement thermique d'émaillage.

Le bore a pour fonction notamment de contrôler la germination et la croissance de la ferrite et d'obtenir ainsi de bonnes propriétés de mise en forme, propriétés qui se caractérisent par un allongement de l'acier amélioré. Le bore précipite d'autre part avec le carbone sous forme de borocarbures ou ségrégations aux joints de grains.

Dans l'acier selon l'invention, contenant du bore, le point de début de transformation ferritique diminue lorsque l'on augmente la température de laminage. Cette remarque permet d'abaisser considérablement la température de début de transformation ferritique et évite ainsi le laminage biphasé, laminage en dessous de la température de début de transformation ferrite-bainite. En effet, le laminage biphasé conduit à des défauts de type peau d'orange en surface liés au grossissement du grain ferritique avec des propriétés de mise en forme dégradées. Le phénomène mis en évidence permet d'abaisser les teneurs en carbone et manganèse et d'améliorer ainsi les propriétés de mise en forme grâce à une structure plus douce avec une taille de grain ferritique plus élevée et donc, un allongement plus élevé sans risque de laminage biphasé.

La figure 2 présente l'évolution de AR3 en fonction de la température de laminage pour un acier contenant 0,002% de bore et un acier ne contenant pas de bore.

Comme le montre la figure 2, le bore permet de maîtriser la température de début de transformation ferritique en association avec la température de fin de laminage.

L'association du titane et du bore permet par leur précipitation de conserver les propriétés mécaniques obtenues après laminage à chaud au cours du traitement thermique sur ligne de galvanisation.

La température de laminage est choisie de façon que celle-ci soit supérieure de 10°C à 120°C par rapport à la valeur du point de transformation AR3 afin d'éviter le laminage dans le domaine austénite ferrite défavorable aux propriétés de mise en forme.

La figure 3 présente l'évolution du traitement thermique de la tôle dans son procédé de fabrication. Un temps inférieur à 10 secondes est nécessaire avant le premier traitement thermique de refroidissement, le refroidissement étant effectué avec une vitesse comprise entre 3°C/s et 80°C/s en fonction de l'épaisseur de la tôle laminée, ce qui assure une 80°C/s en fonction de l'épaisseur de la tôle laminée, ce qui assure une germination contrôlée et homogène de la ferrite. Après le refroidissement de la tôle jusqu'à une température comprise entre 600°C et 750°C, la structure finale composée de ferrite cémentite assure, d'une part, une résistance mécanique comprise entre 250 MPa et 370 MPa et, d'autre part, une limite d'élasticité comprise entre 180 MPa et 280 MPa ainsi qu'un allongement supérieur à 30%.

Dans un exemple d'application, une tôle d'acier laminé à chaud pour emboutissage profond est élaborée à partir d'un acier de composition pondérale suivante :
0,020%< carbone < 0,040%
0,15 < manganèse < 0,25%
0,02% < aluminium < 0,04%
0,02 < silicium < 0,04%
phosphore < 0,02%
soufre < 0,005%
titane < 0,02%
azote < 0,009%
0,002% < bore < 0,004%
0,35% < cuivre < 0,45%
0,18% < nickel < 0,23%.

La température de laminage à chaud est choisie à la valeur du point de transformation AR3 plus 20°C. Le refroidissement commencé 1,5 seconde après laminage à chaud est effectué à 30°C par seconde jusqu'à une température de 680°C. Les allongements de la tôle laminée à chaud selon l'invention peuvent atteindre 36% pour des épaisseurs de tôle comprises entre 1,8 et 2,8 mm et des valeurs supérieures à 40% pour des épaisseurs de tôle comprises entre 3 et 8 mm.

Le tableau 1 présente deux autres compositions de la tôle d'acier selon l'invention.

**Tableau 1.**

| | **C** | **Mn** | **Cu** | **Ni** | **Al** | **Ti** | **N** | **B** |
|---|---|---|---|---|---|---|---|---|
| **Tôle A** | **0,044** | **0,274** | **0,406** | **0,214** | **0,031** | **0,021** | **0,0042** | **0,0027** |
| **Tôle B** | **0,040** | **0,267** | **0,202** | **0,098** | **0,028** | **0,019** | **0,0042** | **0,0020** |

La température de début de la transformation ferritique AR3, respectivement pour la tôle A et la tôle B, est de 818°C et 842°C.

Le traitement thermomécanique des deux tôles selon l'invention comporte un laminage à une température de 900°C, un bobinage à une température de 700°C, le refroidissement des tôles ayant été effectué à une vitesse de 25°C par seconde.

Le tableau 2 présente les caractéristiques mécaniques des deux exemples de tôles A et B.

**Tableau 2**

| | **Re (MPA)** | **Rm (MPa)** | **A (%)** |
|---|---|---|---|
| **Tôle A** | **246** | **344** | **43** |
| **Tôle B** | **244** | **328** | **43,4** |

Le tableau 3 ci dessous présente, pour une tôle A, les caractéristiques mécaniques dites brutes obtenues avant traitement thermique de galvanisation et les caractéristiques mécaniques après traitement thermique de galvanisation à 700°C et 600°C.

**Tableau 3.**

| | **Tôle brute** | **700°C** | **600°C** |
|---|---|---|---|
| **Re (MPa)** | **246** | **262** | **246** |
| **Rm (MPa)** | **344** | **350** | **348** |
| **A (%)** | **43** | **43,3** | **36,3** |

Les conditions du traitement thermique au cours de la galvanisation en continu sont les suivantes:

La vitesse de montée en température est comprise entre 3°C/s et 20°C/s, vitesse étant en général de 8°C/s. La température de maintien est comprise entre 550°C et 850°C, le température courante étant de 700°C, avec un temps de maintien de 20 s à 120 s et de préférence de 60 s. Cette montée en température est suivie d'un refroidissement à une vitesse comprise entre 3°C/s et 25°C/s, la valeur typique de la vitesse de refroidissement étant de 10°C/s. Le refroidissement est effectué jusqu'à la température du bain de galvanisation, à 450°C.

La tôle d'acier selon l'invention comporte, pour une épaisseur comprise entre 1,5 mm et 8 mm des caractéristiques mécaniques comparables entre l'état brut de laminage à chaud et l'état galvanisé.

## Revendications

1. Tôle d'acier laminé à chaud pour emboutissage profond, **caractérisée en** la composition pondérale suivante :
0,010%< carbone < 0,080%
0,1 < manganèse < 0,5%
0,02% < aluminium < 0,08%
silicium < 0,1%
phosphore < 0,04%
soufre < 0,025%
titane < 0,05%
azote < 0,009%
0,001% < bore < 0,01%
0,1 < cuivre < 0,8%
0,05% < nickel < 0,6%,
le reste étant du fer et des impuretés inhérentes à l'élaboration.

2. Tôle selon la revendication 1, **caractérisée en ce que** la teneur en nickel est sensiblement égale à la moitié de la teneur en cuivre.

3. Tôle selon les revendications 1 et 2, **caractérisée en** la composition suivante :
0,020%< carbone < 0,040%
0,15 < manganèse < 0,25%
0,02% < aluminium < 0,04%
0,02 < silicium < 0,04%
phosphore < 0,02%
soufre < 0,005%
titane < 0,02%
azote < 0,009%
0,002% < bore < 0,004%
0,30% < cuivre < 0,40%
0,15% < nickel < 0,20%,
le reste étant du fer et des impuretés inhérentes à l'élaboration.

4. Procédé de fabrication d'une tôle d'acier selon les revendications 1 à 3, **caractérisé en ce que** l'acier ayant la composition pondérale suivante :
0,010%< carbone < 0,080%
0,1 < manganèse < 0,5%
0,02% < aluminium < 0,08%
silicium < 0,1%
phosphore < 0,04%
soufre < 0,025%
titane < 0,05%
azote < 0,009%
0,001% < bore < 0,01%
0,1 < cuivre < 0,8%
0,05% < nickel < 0,6%,
est soumis après élaboration à:
- un laminage à chaud à une température supérieure à la température de transformation AR3,
- un refroidissement commençant dans un intervalle de temps inférieur à 10 secondes après le laminage à chaud, le refroidissement étant, d'une part, compris entre 3°C par seconde et 80°C par seconde, et, d'autre part, effectué jusqu'à une température comprise entre 600°C et 750°C.

5. Procédé selon la revendication 4, **caractérisé en ce que** le laminage à chaud est effectué à une température comprise dans un intervalle de 10°C à 120°C au-dessus de la température de transformation AR3.

## Claims

1. Hot rolled steel sheet for deep drawing, **characterised by** the following ponderal composition:
0,010% < carbon < 0,080%
0,1% < manganese < 0,5%
0,02% < aluminium < 0,08%
silicon < 0,1%
phosphorus < 0,04%
sulphur < 0,025%
titanium < 0,05%
nitrogen < 0,009%
0,001% < boron < 0,01%
0,1 % < copper < 0,8%
0,05% < nickel < 0,6%
the rest being iron and impurities resulting from steel making.

2. Sheet according to claim 1, **characterised in that** the content of nickel is about half the content of copper.

3. Sheet according to claims 1 and 2, **characterised by** the following composition:
0,020% < carbon < 0,040%
0,15% < manganese < 0,25%
0,02% < aluminium < 0,04%
0,02% < silicon < 0,04%
phosphorus < 0,02%
sulphur < 0,005%
titanium < 0,02%
nitrogen < 0,009%
0,002% < boron < 0,004%
0,30% < copper < 0,40%
0,15% < nickel < 0,20%
the rest being iron and impurities resulting from steel making.

4. Method for the manufacturing of a steel sheet according to claims 1 to 3, **characterised in that** the steel, which has the following ponderal composition:
0,010% < carbon < 0,080%
0,1% < manganese < 0,5%
0,02% < aluminium < 0,08%
silicon < 0,1%
phosphorus < 0,04%
sulphur < 0,025%
titanium < 0,05%
nitrogen < 0,009%
0,001% < boron < 0,01%
0,1% < copper < 0,8%
0,05% < nickel < 0,6%
is subjected, after its elaboration:
- to a hot rolling, at a temperature higher than the transformation temperature AR3,
- to a cooling, beginning in a time interval less than 10 seconds after the hot rolling, the cooling being, on the one hand, between 3°C per second and 80°C per second, and, on the other hand, carried out to a temperature between 600°C and 750°C.

5. Method according to claim 4, **characterised in that** the hot rolling is carried out at a temperature in an interval of 10°C to 120°C above the transformation temperature AR3.

## Patentansprüche

1. Warmgewalztes Stahlblech zum Tiefziehen, **gekennzeichnet durch** folgende gewichtsanalytische Zusammensetzung:
0,010% < Kohlenstoff < 0,080%
0,1% < Mangan < 0,5%
0,02% < Aluminium < 0,08%
Silizium < 0,1%
Phosphor < 0,04%
Schwefel < 0,025%
Titan < 0,05%
Stickstoff < 0,009%
0,001% < Bor < 0,01%
0,1% < Kupfer < 0,8%
0,05% < Nickel < 0,6%
der Rest besteht aus Eisen und aus Verunreinigungen die von der Stahlerzeugung herrühren.

2. Blech nach Anspruch 1, **dadurch gekennzeichnet, daß** der Nickelgehalt etwa gleich der Hälfte des Kupfergehaltes ist.

3. Blech nach den Ansprüchen 1 und 2, **gekennzeichnet durch** folgende Zusammensetzung:
0,020% < Kohlenstoff < 0,040%
0,15% < Mangan < 0,25%
0,02% < Aluminium < 0,04%
0,02% < Silizium < 0,04%
Phosphor < 0,02%
Schwefel < 0,005%
Titan < 0,02%
Stickstoff < 0,009%
0,002% < Bor < 0,004%
0,30% < Kupfer < 0,40%
0,15% < Nickel < 0,20%
der Rest besteht aus Eisen und aus Verunreinigungen die von der Stahlerzeugung herrühren.

4. Verfahren zur Herstellung eines Stahlbleches nach den Ansprüchen 1 bis 3, **dadurch gekennzeichnet, daß** der Stahl, welcher folgende gewichtsanalytische Zusammensetzung hat:
0,010% < Kohlenstoff < 0,080%
0,1% < Mangan < 0,5%
0,02% < Aluminium < 0,08%
Silizium < 0,1%
Phosphor < 0,04%
Schwefel < 0,025%
Titan < 0,05%
Stickstoff < 0,009%
0,001% < Bor < 0,01%
0,1% < Kupfer < 0,8%
0,05% < Nickel < 0,6%
nach seiner Erzeugung folgendem unterzogen wird:
- einer Warmwalzung, bei einer Temperatur höher als die Umwandlungstemperatur AR3,
- einer Abkühlung, welche in einem Zeitintervall kleiner als 10 Sekunden nach dem Warmwalzen beginnt, die Abkühlung einerseits zwischen 3°C pro Sekunde und 80°C pro Sekunde stattfindet, und andererseits bis zu einer Temperatur, zwischen 600°C und 750°C durchgeführt wird.

5. Verfahren nach Anspruch 4, **dadurch gekennzeichnet, daß** die Warmwalzung mit einer Temperatur in einem Intervall von 10°C bis 120°C über der Umwandlungstemperatur AR3, durchgeführt wird.
